# EUROPÄISCHE PATENTSCHRIFT

(11) **EP 0 181 646 B1**
(45) Veröffentlichungstag und Bekanntmachung des Hinweises auf die Patenterteilung: **11.10.1989**
(21) Anmeldenummer: 85114546.6
(22) Anmeldetag: 15.11.1985
(51) Int. Cl.: B41M 5/26

(54) **Wärmeempfindliches Aufzeichnungsblatt**
Heat-sensitive registration foil
Feuille pour l'enregistrement thermosensible

(30) Priorität: 16.11.1984 JP 242142/84; 20.12.1984 JP 269542/84
(43) Veröffentlichungstag der Anmeldung: 21.05.1986
(73) Patentinhaber: JUJO PAPER CO., LTD., Kita-ku Tokyo (JP)
(72) Erfinder: Satake, Toshimi Central Research Laboratory, Kita-ku Tokyo (JP); Minami, Toshiaki Central Research Laboratory, Kita-ku Tokyo (JP); Fujimura, Fumio Central Research Laboratory, Kita-ku Tokyo (JP); Kimura, Yoshihide Central Research Laboratory, Kita-ku Tokyo (JP)
(74) Vertreter: Kinzebach, Werner, Dr.

(56) Entgegenhaltungen:
- EP-A- 0 067 793
- EP-A- 0 171 810
- WO-A-84/02882
- DE-A- 3 415 331
- GB-A- 2 126 364

## Beschreibung

Die Erfindung betrifft ein wärmeempfindliches Aufzeichnungsblatt, das eine überlegene Ölbeständigkeit und eine sehr gute Lagerbeständigkeit hat.

Ein wärmeempfindliches Aufzeichnungsblatt, bei dem eine in der Wärme stattfindende Farbreaktion zwischen einem farblosen oder schwach gefärbten chromogenen Farbstoff und einer phenolischen Substanz oder einer organischen Säure verwendet wird, ist unter anderem in den japanischen Patentpublikationen 4160/1968 und 14039/1970, und in der japanischen Offenlegungschrift 27736/1973 beschrieben. Es findet derzeit vielfältige praktische Anwendung.

Ein wärmeempfindliches Aufzeichnungsblatt wird im allgemeinen hergestellt, indem man auf die Oberfläche des Trägers, wie Papier, Film usw., eine Beschichtungsfarbe aufbringt, die durch Einzelvermahlung und Feindispergierung eines farblosen chromogenen Farbstoffs und eines Farbentwicklungsmaterials, wie phenolischer Substanzen, durch Vermischung der erhaltenen Dispersionen und durch Zugabe eines Bindemittels, Füllers, Sensibilisierungsmittels, Gleitmittels und anderer Hilfsmittel erhalten wurde.

Bei Wärmeeinwirkung erfolgt in der Beschichtung eine augenblickliche chemische Umsetzung, welche zu einer Farbbildung führt. Verschiedene klare Farben können je nach Auswahl der spezifischen farblosen chromogenen Farbstoffe erzeugt werden.

Diese wärmeempfindlichen Aufzeichnungsblätter werden vielfältig in der Praxis angewendet, einschließlich bei medizinischen und technischen Aufzeichnungsgeräten, terminalen Druckern von Computern und Informationssystemen, Druckern von Faksimilemaschinen und elektronischen Rechenmaschinen, Fahrscheinautomaten und dergleichen.

Daher müssen wärmeempfindliche Aufzeichnungsblätter folgende Grundanforderungen erfüllen : Klare

Aufzeichnung mit hoher Bilddichte, kein Anhaften von Rückständen am Thermokopf, gute Eignung zur Aufzeichnung und eine geringe Abnahme des Weißgrades im Laufe der Zeit.

In der JP-Anmeldung 175374/1984 und der JP-OS 9699 sowie in DE-A-3 415 331 1984 ist beschrieben, daß bei der Verwendung von 4-lsopropoxy-4'-hydroxydiphenylsulfon oder 4-Methyl-4' hydroxydiphenylsulfon als Farbentwicklungsmittel in wärmeempfindlichen Aufzeichnungsblättern die oben erwähnten Eigenschaften erzielt werden.

Aufgrund seiner Funktion als Informationsaufzeichnungspapier zu dienen, ist es unvermeidlich, daß ein wärmeempfindliches Aufzeichnungsblatt mit den Handen von Menschen in Berührung kommt. Da ölige Materialien, wie Haaröl, Schweiß usw., öfters an den Handen und den Fingern von Arbeitern kleben, wird ein wärmeempfindliches Aufzeichnungsblatt haufig durch solche öligen Materialien verschmutzt. Im allgemeinen ist ein wärmeempfindliches Aufzeichnungsblatt nicht genügend stabil gegenüber solchen öligen Materialien. Man beobachtet daher das Phänomen, daß die Bilddichte des verschmutzten Teils verringert wird oder das Bild verlöscht, und daß die Verschmutzung des Untergrundes eine Verfärbung hervorruft.

Die Ursache für die Erniedrigung der Bilddichte und die Verschlechterung des Hintergrundes ist unklar, man vermutet aber, daß die öligen Materialien, die in den Haarölen, dem Schweiß usw. enthalten sind, eine Destabilisierung oder ein gewisses Auflösen eines Farbbildungsreaktionsproduktes bewirken, das aus einem basischen farblosen oder schwach farbigen chromogenen Farbstoff und einem organischen Farbentwicklungsmittel gebildet wird, und daß diese öligen Materialien auf dem Untergrund den unstabilen Zustand oder das Lösen einer Farbbildungsschicht, die aus einem -feinteiligen basischen farblosen oder schwach farbigen chromogenen Farbstoff von feinen Teilchen und einem feinteiligen organischen Farbentwicklungsmittel besteht, verursachen.

Wie schon erwähnt wurde, weist ein warmeempfindliches Aufzeichnungsblatt mit 4-lsopropoxy-4'-hydroxydiphenylsulfon als Farbentwicklungsmittel vorteilhafte Eigenschaften auf, hat jedoch eine geringfügig schlechtere Stabilität gegenüber öligen Materialien als das bekannte Farbentwicklungsmittel der Biphenolreihe.

In bezug auf ein Farbentwicklungsmittel der Biphenolreihe ist in der JP-OS 6795/1982 beschrieben, daß die Verwendung eines aliphatischen Carbonsäuremetallsalzes oder eines aromatischen Carbonsäuremetallsalzes in Kombination mit Biphenolfarbentwicklungsmittel zu einer verbesserten Stabilität bei der Aufbewahrung, beispielsweise Weichmacherbeständigkeit, führt. Bei einem wärmeempfindlichen Aufzeichnungsblatt mit 4-lsopropoxy-4' hydroxydiphenylsulfon als Farbentwicklungsmittel führt die Verwendung eines solchen Carbonsäuremetallsalzes in Kombination mit 4-lsopropoxy-4' hydroxydiphenylsulfon zu fast keiner verbesserten Stabilität und zu einer erniderigten Stabilität des weißgrades und des Aufzeichnungsbildes bei der Aufbewahrung.

Der Erfindung liegt die Aufgabe zugrunde, ein wärmeempfindliches Aufzeichnungsblatt zu schaffen, das 4-lsopropoxy-4'-hydroxydiphenylsulfon als organisches Farbentwicklungsmittel enthält und eine überlegene Stabilität des Aufzeichnungsbildes gegenüber der Einwirkung öliger Materialien, wie Haaröl, Fett usw., ergibt und eine verbesserte Stabilität des Weißgrades des Hintergrundes bei hoher Temperatur und Luftfeuchtigkeit aufweist, ohne die Grundanforderungen insbesondere die überlegene Stabilität des Weißgrades, zu beeinträchtigen.

Diese Aufgabe wird durch ein wärmeempfindliches Aufzeichnungsblatt mit einer Farbbildungsschicht gelöst, die einen basischen farblosen oder schwach farbigen chromogenen Farbstoff und als organisches Farbentwicklungsmittel 4-lsopropoxy-4'-hydroxydiphenylsulfon der nachstehenden Formel (I) und/oder 4-Methyl-4'-hydroxydiphenylsulfon der nachstehenden Formel (11) enthält, und dadurch gekennzeichnet ist, daß die Farbbildungsschicht als Stabilisator das Calciumsalz des Phthalsäuremonobenzylesters der Formel (III) oder bei Verwendung von 4-lsopropoxy-4'-hydroxydiphenylsulfon als Farbentwicklungsmittel auch das Zinksalz des Phthalsäuremonobenzylesters der Formel (III) oder ein Gemisch beider Salze als Stabilisator enthält.

. Das 4-lsopropoxy-4'-hydroxydiphenylsulfon der Formel (I) als erfindungsgemäßes Farbentwicklungsmittel hat einen Schmelzpunkt von 129-130 °C. 4-Methyl-4'-hydroxydiphenylsulfon der Formel (11) als erfindungsgemäßes Farbentwicklungsmittel hat einen Schmelzpunkt von 130-145 °C. Das Calciumsalz des Pthalsäuremonobenzylesters der Formel (III) ist eine farblose Substanz mit einem hohen Schmelzpunkt (von über 250 °C) und ist durch Umsetzung des Natriumsalzes des Pthalsäuremonobenzylesters mit Calciumchlorid herstellbar. Das Calciumsalz des Pthalsäuremonobenzylesters als erfindungsgemäßer Stabilisator ist eine Substanz mit besonderer Molekülstruktur, die aus den vielen Metallsalzen der organischen Carbonsäuren ausgewählt worden ist.

Die Zugabe des Calciumsalzes des Pthalsäuremonobenzylesters als Stabilisator liegt vorzugsweise bei 10-60 Gewichtsprozent, bezogen auf das erfindungsgemäße organische Farbentwicklungsmittel.

Die Wahl der erfindungsgemäßen basischen farblosen oder schwachfarbigen chromogenen Farbstoffe (nachfolgend als basische farblose Farbstoffe bezeichnet) unterliegt keinen besonderen Einschränkungen, man kann vorzugsweise die Farbstoffe der Triphenylmethan-, Fluoran- und Azaphthalidreihe verwenden, die z. B. folgende sind.

### Leukofarbstoff der Triphenylmethanreihe

### 3,3-Bis(p-dimethylaminophenyl)-6-dimethylaminopthalid (Kristallviolettlacton)

### Leukofarbstoff der Fluoranreihe

3-Diäthylamino-6-methyl-7-anilinofluoran,
3-(N-Äthyl-p-toluidino)-6-methyl-7-anilinofluoran,
3-(N-Äthyl-N-isoamyl) amino-6-methyl-7-anilinofluoran,
3-Diäthylamino-6-methyl-7-(o,p-dimethylanilino) fluoran,
3-Pyrolidino-6-methyl-7-anilinofluoran,
3-Piperidino-6-methyl-7-anilinofluoran,
3-(N-Cyclohexyl-N-methylamino)-6-methyl-7-anilinofluoran,
3-Diäthylamino-7-(m-trifluoromethylanilino) fluoran,
3-Dibutylamino-7-(o-chloranilino) fluoran,
3-Diäthylamino-6-methyl-chlorfluoran,
3-Diäthylamino-6-methyl-fluoran,
3-Cyclohexylamino-6-chlorfluoran,
3-Diäthylamino-7-(o-chloramino) fluoran,
3-Diäthylamino-benzo-(a)-fluoran.

### Leukofarbstoff der Azaphthalidreihe

3-(4-Diäthylamino-2-äthoxyphenyl)-3-(1-äthyl-2-methylindol-3-yl)-4-azaphthalid,
3-(4-Diäthylamino-2-äthoxyphenyl)-3-(1-äthyl-2-methylindol-3-yl)-7-azaphthalid,
3-(4-Diäthylamino-2-äthoxyphenyl)-3-(1-octyl-2-methylindol-3-yl)-4-azaphthalid,
3-(4-N-cyclohexyl-N-methylamino-2-methoxyphenyl)-3-(1-äthyl-2-methylindol-3-yl)-4-azaphthalid.

Diese obigen Farbstoffe können allein oder in Mischung verwendet werden.

3-Diäthylamino-6-Methyl-7-anilinofluoran, 3-(n-Cyclohexyl-n-methylamino)-6-methyl-7-anilinofluor- an, 3-(n-Äthyl-n-isoanyl) amino-6-methyl-7-anilinofluoran oder 3-(4-Diäthylamino-2-Äthoxyphenyl)-3-(1- äthyl-2-methylindol-3-yl)-4-azaphthalid als basischer farbloser Farbstoff führt zu einem wärmeempfindlichen Aufzeichnungsblatt mit sehr hoher dynamischer Bilddichte.

Die kombinierte Verwendung von 3-Diäthylamino-6-methyl-7-anilinofluoran und 3-(n-Cyclohexyl-n-methylamino)-6-methyl-7-anilinofluoran führt zu einem wärmeempfindlichen Aufzeichnungsblatt mit sehr hoher dynamischer Bilddichte, überlegener Ölbeständigkeit und verbesserter Stabilität bei der Aufbewahrung.

Weiter kann dazu ein Sensibilisator (beispielsweise Dibenzylterephthalat, p-Benzyloxybenzoesäurebenzylester, Di-p-tolylcarbonat, p-Benzylbiphenyl, Phenyl-α-naphthylcarbonat, usw.) zugegeben werden.

Das oben erwähnte organische Farbentwicklungsmittel, der oben erwähnte basische farblose Farbstoff und Stabilisator werden mittels einer Mahlvorrichtung wie Kugelmühle, Reibemühle, Sandschleifmaschine usw. oder mittels einer geeigneten Emulgiermaschine bis zu einer Teilchengröße von mehreren Mikron oder kleiner zermahlen.

Hierzu gibt man verschiedene Additive, je nach Zweckbestimmung, um die Beschichtungsmasse zu erzeugen. Die Additive, die erfindungsgemäß verwendet werden können, sind z. B. folgende : Bindemittel wie Polyvinylalkohol, modifizierter Polyvinylalkohol, Hydroxyäthylzellulose, Methylzellulose, Stärke, Styrol-Maleinsäureanhydrid-Copolymere, Vinylazetat-Maleinsäureanhydrid-Copolymere, Styrol-Butadien-Copolymere, usw.; anorganische oder organische Füllstoffe wie Kaolin, gebrannter Kaolin, Diatomeenerde, Talk, Titandioxyd, Aluminiumhydroxyd usw. ; Trennmittel wie Metallsalze von Fettsäuren ; Gleitmittel wie Wachse ; UV-Absorptionsmittel der Benzophenon- und Triazolreihe; wasserfestmachende Mittel wie Glyoxal usw. ; Dispergiermittel, Antischaummittel, mottling-Verhinderungsmittel (z. B. Fettsäureamid, Äthylbisamid, Montanwachs und Polyäthylenwachs) usw.

Die Art sowie die Menge des organischen Farbentwicklungsmittels, des basischen farblosen Farbstoffs, des Stabilisators und der anderen Bestandteile, die je nach dem gewünschten Effekt und der Eignung für Aufzeichnungszwecke bestimmt werden, sind nicht besonders beschränkt. Bei der Verwendung von 4-lsopropoxy-4'-hydroxydiphenylsulfon als Farbentwicklungsmittel ist es im allgemeinen vorteilhaft, 3 bis 12 Gewichtsteile 4-lsopropoxy-4' hydroxydiphenylsulfon als Farbentwicklungsmittel, 1 bis 4 Gewichtsteile Stabilisator und 1 bis 20 Gewichtsteile Füllstoff, bezogen auf 1 Gewichtsteil des basischen farblosen Farbstoffs zu verwenden, und 10 bis 25 Gewichtsteile Bindemittel, bezogen auf den Gesamtstoffgehalt, zu verwenden. Bei der Verwendung von 4-Methyl-4'^{:}hydroxydiphenylsulfon als Farbentwicklungsmittel ist es im allgemeinen vorteilhaft, 3 bis 12 Gewichtsteile 4-Methyl-4'-hydroxydiphenylsulfon als Farbentwicklungsmittel, 3 bis 12 Gewichtsteile Stabilisator und 1 bis 20 Gewichtsteile Füllstoff, bezogen auf 1 Gewichtsteil des basischen farblosen Farbstoffs zu verwenden, und 10 bis 25 Gewichtsteile Bindemittel, bezogen auf den Gesamtfeststoffgehalt zu verwenden. Das erfindungsgemäße wärmeempfindliche Blatt wird hergestellt, indem man diese Beschichtungsmasse auf ein Papier oder auf verschiedene Filme usw. aufträgt.

Die Ursache für die überlegenen Effekte bei kombinierter Verwendung von dem erfindungsgemäßen Farbentwicklungsmittel und dem erfindungsgemäßen Calciumsalz des Phthalsäuremonobenzylesters ist unklar, man vermutet jedoch folgendes : Das Calciumsalz des Phthalsäuremonobenzylesters ist ein Calciumsalz mit einer ziemlich großen hydrophoben Gruppe (Benzylgruppe) im Molekül ; ziemlich ausgewogen sind daher die hydrophilen und hydrophoben Eigenschaften. Daher wird die Farbbildungszusammensetzung, die durch eine physikalisch-chemische Reaktion von 4-lsopropoxy-4' hydroxydiphenylsulfon und/oder 4-Methyl-4'-hydroxydiphenylsulfon mit dem Leukofarbstoff und dem Calciumsalz des Phthalsäuremonobenzylesters bei Wärmezufuhr gebildet wird, schwer löslich in Öl, und sie führt zu überlegener Haltbarkeit des Hintergrundes, so daß man die erfindungsgemäßen überraschenden Effekte erhält.

Die erfindungsgemäßen überraschenden Effekte sind z. B. folgende :
(1) Das Aufzeichnungsbild ist gegenüber der Einwirkung öliger Materialien sehr stabil.
(2) Der Weißgrad des Hintergrundes ist auch bei hoher Temperatur und Feuchtigkeit sehr stabil

### (Beispiele)

Die Erfindung wird anhand der nachfolgenden Beispiele näher erläutert.

Als Abkürzung für Gewichtsteile wird « Teile verwendet.

### Beispiel I

Lösung A (Farbstoffdispersion) :
3-Diäthylamino-6-methyl-7-anilinofluoran
2,0 Teile
10 %ige wässerige Lösung von Polyvinylalkohol
4,6 Teile
Wasser
2,5 Teile

Lösung B (Dispersion eines Farbentwicklungsmittels) :
4-lsopropoxy-4'-hydroxydiphenylsulfon
6,0 Teile
10 % ige wässerige Lösung von Polyvinylalkohol
29,5 Teile
Wasser
5,5 Teile

Lösung C (Dispersion des Stabilisators) :
Calciumsalz des Phthalsäuremonobenzylesters
2 Teile
10 %ige wässerige Lösung von Polyvinylalkohol
2,5 Teile
Wasser
1,5 Teile

Die Lösungen der obigen Zusammensetzungen wurden in einer Reibungsmühle einzeln bis zur Teilchengröße von 3 Mikron vermahlen.

Die Lösungen wurden dann im Verhältnis der folgenden Tabelle miteinander vermischt ; man erhält dabei wärmeempfindliche Beschichtungsmassen.

Diese Beschichtungsmassen wurden in einer Beschichtungsmenge von 6,0 g/m² auf ein Basispapier mit einem Gewicht von 50 g/m² aufgetragen, getrocknet und superkalandriert, um eine Glätte von 200 bis 600 Sekunden einzustellen. Die erhaltenen wärmeempfindlichen Aufzeichnungsblätter wurden hinsichtlich ihrer Qualität und ihres Verhaltens geprüft ; die Ergebnisse sind in Tabelle 1 zusammengefaßt.

### Vergleichsversuch 1

Ein wärmeempfindliche Aufzeichnungsblatt wurde nach Beispiel 1, jedoch ohne Verwendung der Lösung C hergestellt. Das Ergebnis ist in Tabelle 1 enthalten.

### Vergleichsversuche 2-5

### Lösung D (Dispersion des Stabilisators)

Jeder Stabilisator der Tabelle 1
2 Teile
10 %ige Lösung von Polyvinylalkohol
2,5 Teile
Wasser
1,5 Teile

Die wärmeempfindlichen Aufzeichnungsblätter wurden nach Beispiel 1, jedoch mit der Lösung D (in einer Reibungsmühle vermahlen) anstelle von Lösung C hergestellt. Die Prüfungsergebnisse sind in Tabelle 1 zusammengefaßt.

### Vergleichsversuch 6

### Lösung A (Farbstoffdispersion)

3-Diäthylamino-6-methyl-7-anilinofluoran
2,0 Teile
10 %ige wässerige Lösung von Polyvinylalkohol
4,6 Teile
Wasser
2,5 Teile

### Lösung E (Dispersion eines Farbentwicklungsmittels)

Bisphenol A
6 Teile
10 %ige wässerige Lösung von Polyvinylalkohol
29,5 Teile
Wasser
5,5 Teile

### Lösung C (Dispersion des Stabilisators)

Calciumsalz des Phthalsäuremonobenzylesters
2 Teile
10 %ige wässerige Lösung von Polyvinylalkohol
2,5 Teile
Wasser
1,5 Teile

Die Lösungen der obigen Zusammensetzungen wurden in einer Reibungsmühle einzeln bis zur Teilchengröße von 3 Mikron vermahlen.

Die. Lösungen wurden dann jeweils in dem in der folgenden Tabelle angegebenen Verhältnis miteinander vermischt; man erhält dabei wärmeempfindliche Beschichtungsmassen.

Diese Beschichtungsmassen wurden in einer Beschichtungsmenge von 6,0 g/m² auf ein Basispapier mit einem Gewicht von 50 g/m² aufgetragen, getrocknet und superkalandriert, um eine Glätte von 200 bis 600 Sekunden einzustellen. Die erhaltenen wärmeempfindlichen Aufzeichnungsblätter wurden hinsichtlich ihrer Qualität und ihres Verhaltens geprüft ; die Ergebnisse sind in Tabelle 1 zusammengefaßt.

### Vergleichsversuch 7

Ein wärmeempfindliche Aufzeichnungsblatt wurde nach Vergleichsversuch 6, jedoch ohne Verwendung der Lösung C hergestellt. Das Ergebnis ist in Tabelle 1 enthalten.

### Vergleichsversuch 12

### Lösung A (Farbstoffdispersion)

3-Diäthylamino-6-methyl-7-anilinofluoran
2,0 Teile
10 %ige wässerige Lösung von Polivinylalkohol
4,6 Teile
Wasser
2,5 Teile

### Lösung F (Dispersion eines Farbentwicklungsmittels)

p-Hydroxybenzoesäurebenzylester
6,0 Teile
10 %ige wässerige Lösung von Polyvinylalkohol
29,5 Teile
Wasser
5,5 Teile
Lösung C (Dispersion des Stabilisators)

### Calciumsalz des Phthalsäuremonobenzylesters

2 Teile
10 %ige wässerige Lösung von Polyvinylalkohol
2,5 Teile
Wasser
1,5 Teile

Die Lösungen der obigen Zusammensetzungen wurden in einer Reibungsmühle einzeln bis zur Teilchengröße von 3 Mikron vermahlen.

Die Lösungen wurden dann jeweils in dem in der folgenden Tabelle angegebenen Verhältnis miteinander vermischt; man erhält dabei wärmeempfindliche Beschichtungsmassen.

Diese Beschichtungsmassen wurden in einer Beschichtungsmenge von 6,0 g/m² auf ein Basispapier mit einem Gewicht von 50 g/m² aufgetragen, getrocknet und superkalandriert, um eine Glätte von 200 bis 600 Sekunden einzustellen. Die erhaltenen wärmeempfindlichen Aufzeichnungsblätter wurden hinsichtlich ihrer Qualität und ihres Verhaltens geprüft ; die Ergebnisse sind in Tabelle 1 zusammengefaßt.

### Vergleichsversuch 13

Ein wärmeempfindliches Aufzeichnungsblatt wurde nach Vergleichsversuch 12, jedoch ohne Verwendung der Lösung C hergestellt. Das Ergebnis ist in Tabelle 1 enthalten.

### Vergleichsversuche 14-17

Die wärmeempfindlichen Aufzeichnungsblätter wurden nach Vergleichsversuch 12, jedoch mit der Lösung D anstelle von Lösung C hergestellt. Die Prüfungsergebnisse sind in Tabelle 1 zusammengefaßt.

### (Siehe Tabelle 1 Seite 8 f.)

Anmerkungen :
(1) IPHDS : IPHDS bedeutet 4-lsopropoxy-4'-hydroxy-diphenylsulfon.
(2) BPA: BPA bedeutet Bisphenol A.
(3) PHBB : PHBB bedeutet p-Hydroxybenzoesäure-benzylester.
(4) Ölbeständigkeit : Die wärmeempfindlichen Aufzeichnungsblätter werden bei einer Pulsbreite von 3,2 Millisekunden und einer angelegten Spannung von 18,03 Volt unter Verwendung einer Thermofaksimilemaschine (hergestellt von TOSHIBA CORPORATION) mit Aufzeichnungsbildern versehen, deren optische Dichten bestimmt werden (nachfolgend als Dichte ohne Ölbehandlung bezeichnet). Ein Rizinusöl wird auf den gefärbten Teil getropft, wird nach 10 Sekunden mit dem Filtrierpapier abgewischt, und wird 3 Tage bei Raumtemperatur stehengelassen.

Danach wird die Bilddichte mit Macbeth-Dichtemesser gemessen. Die Restbilddichte wird aus folgender Formel berechnet.
(5) Haltbarkeit des ungefärbten Teils : Der ungefärbte Teil eines wärmeempfindlichen Aufzeichnungsblattes wird mit einem Macbeth-Dichtemesser bestimmt.
(6) Feuchtigkeitbeständigkeit: Ein wärmeempfindliches Aufzeichnungsblatt wird 24 Stunden bei 40 °C und 90 % relativer Luftfeuchtigkeit stehengelassen, und die Bilddichte wird gemessen.
(7) Hitzebeständigkeit : Ein wärmeempfindliches Aufzeichnungsblatt wird 24 Stunden bei 60 °C stehengelassen, und die Bilddichte wird gemessen.

### Beispiel 2

### Lösung A (Farbstoffdispersion)

3-Diäthylamino-6-methyl-7-anilinofluoran
2,0 Teile
10 %ige wässerige Lösung von Polyvinylalkohol
4,6 Teile
Wasser
2,5 Teile

Lösung B (Dispersion eines Farbentwicklungsmittels) :
4-Methyl-4'-hydroxydiphenylsulfon
6,0 Teile
10%ige wässerige Lösung von Polyvinylalkohol
29,5 Teile
Wasser
5,5 Teile
Lösung C (Dispersion des Stabilisators)
Calciumsalz des Phthalsäuremonobenzylesters
2 Teile
10%ige wässerige Lösung von Polyvinylalkohol
2,5 Teile
Wasser
1,5 Teile

Die Lösungen der obigen Zusammensetzungen wurden in einer Reibungsmühle einzeln bis zur Teilchengröße von 3 Mikron vermahlen.

Die Lösungen wurden dann jeweils in dem in der folgenden Tabelle angegebenen Verhältnis miteinander vermischt; man erhält dabei wärmeempfindliche Beschichtungsmassen.

Diese Beschichtungsmassen wurden in einer Beschichtungsmenge von 6,0 g/m² auf ein Basispapier mit einem Gewicht von 50 g/m² aufgetragen getrocknet und superkalandriert, um eine Glätte von 200 bis 600 Sekunden einzustellen. Man erhielt ein wärmeempfindliches Aufzeichnungsblatt.

### Vergleichsversuch 18

Ein wärmeempfindliches Aufzeichnungsblatt wurde nach Beispiel 2, jedoch ohne Verwendung der Lösung C hergestellt..

### Vergleichsversuche 19-22

### Lösung D (Dispersion des Stabilisators)

Jeder Stabilisator der Tabelle 1
2 Teile
10%ige Lösung von Polyvinylalkohol
2,5 Teile
Wasser
1,5 Teile

Die wärmeempfindlichen Aufzeichnungsblätter wurden nach Beispiel 2, jedoch mit der Lösung D (in einer Reibungsmühle vermahlen) anstelle von Lösung C hergestellt.

### Vergleichsversuch 23

### Lösung E (Dispersion eines Farbentwicklungsmittels)

Bisphenol A
6 Teile
10%ige wässerige Lösung von Polyvinylalkohol
29,5 Teile
Wasser
5,5 Teile

Ein wärmeempfindliches Aufzeichnungsblatt wurde nach Beispiel 2, jedoch mit der Lösung E (in einer Reibungsmühle vermahlt) anstelle von Lösung B hergestellt.

### Vergleichsversuch 24

Ein wärmeempfindliches Aufzeichnungsblatt wurde nach Vergleichsversuch 23, jedoch ohne Verwendung der Lösung C hergestellt.

### Vergleichsversuche 25-28

Wärmeempfindliche Aufzeichnungsblätter wurden nach Vergleichsversuch 23, jedoch mit der Lösung D anstelle von Lösung C hergestellt.

Die in Beispiel 2 und Vergleichsversuchen 18-28 erhaltenen wärmeempfindlichen Aufzeichnungsblätter wurden hinsichtlich ihrer Qualität und ihres Verhaltens geprüft ; die Ergebnisse sind in Tabelle 2 zusammengefaßt.

Anmerkungen :
(1) Ölbeständigkeit: Die wärmeempfindlichen Aufzeichnungsblätter werden bei einer Pulsbreite von 3,2 Millisekunden und einer angelegten Spannung von 18,03 Volt unter Verwendung einer Thermofaksimilemaschine (hergestellt von TOSHIBA CORPORATION) mit Aufzeichnungsbildern versehen, deren optische Dichten bestimmt werden (nachfolgend als Dichte ohne Ölbehandlung bezeichnet). Ein Rizinusöl wird auf den gefärbten Teil getropft, wird nach 10 Sekunden mit dem Filtrierpapier abgewischt, und wird 3 Tage bei Raumtemperatur stehengelassen. Danach wird die Bilddichte mit Macbeth-Dichtmesser gemessen. Die Restbilddichte wird nach der Formel berechnet, die in Ziff. 4 der « Anmerkungen zu Tab. 1 angegeben ist.
(2) Haltbarkeit des ungefärbten Teils : Der ungefärbte Teil eines wärmeempfindlichen Aufzeichnungsblattes wird mit einem Macbeth-Dichtemesser bestimmt.
(3) Feuchtigkeitsbeständigkeit : Ein wärmeempfindliches Aufzeichnungsblatt wird 24 Stunden bei 40 °C und 90 % relativer Luftfeuchtigkeit stehengelassen, und die bilddichte wird gemessen.
(4) Hitzebeständigkeit: Ein wärmeempfindliches Aufzeichnungsblatt wird 24 Stunden bei 60°C stehengelassen, und die Bilddichte wird gemessen.

## Patentansprüche

1. Wärmeempfindliches Aufzeichnungsblatt mit einer Farbbildungsschicht, die einen basischen farblosen oder schwach farbigen chromogenen Farbstoff und als organisches Farbentwicklungsmittel 4-Isopropoxy-4'-hydroxydiphenylsulfon der nachstehenden Formel (I) und/oder 4-Methyl-4'-hydroxy-diphenylsulfon der nachstehenden Formel (11) enthält, dadurch gekennzeichnet, daß die Farbbildungsschicht als Stabilisator das Calciumsalz des Phthalsäuremonobenzylesters der Formel (III) oder bei Verwendung von 4-Isopropoxy-4'-hydroxydiphenylsulfon als Farbentwicklungsmittel auch das Zinksalz des Phthalsäuremonobenzylesters der Formel (III) oder ein Gemisch beider Salze als Stabilisator enthält.

2. Wärmeempfindliches Aufzeichnungsblatt gemäß Anspruch 1, dadurch gekennzeichnet, daß der Anteil des Calciumsalzes des Phthalsäuremonobenzylesters bei 10-60 Gewichtsprozent, bezogen auf die Diphenylsulfonverbindungen der Formel (I) oder (11), liegt.

3. Wärmeempfindliches Aufzeichnungsblatt gemäß einem der Ansprüche 1 und 2, dadurch gekennzeichnet, daß der genannte farblose oder schwachfarbige chromogene Farbstoff mindestens ein Farbstoff aus der Gruppe der Triphenylmethan-, Fluoran-, und Azaphthalidreihe ist.

4. Wärmeempfindliches Aufzeichnungsblatt gemäß einem der Ansprüche 1-3, dadurch gekennzeichnet, daß der genannte farblose schwachfarbige chromogene Farbstoff mindestens ein Farbstoff aus der Gruppe 3-Diäthylamino-6-methyl-7-anilino-fluoran, 3-(N-Cyclohexyl-N-methylamino)-6-methyl-7-anilino- fluoran, 3-N-äthyl-N-isoamyl) amino-6-methyl-7-anilinofluoran, 3-(4-diäthylamino-2-äthoxyphenyl) 3-(1- äthyl-2 methylindol-3-yl)-4-azaphthalid ist.

5. Wärmeempfindliches Aufzeichnungsblatt gemäß Anspruch 4, dadurch gekennzeichnet, daß der farblose oder schwachfarbige chromogene Farbstoff 3-Diäthylamino-6-methyl-7-anilinofluoran und/oder 3-(N-Cyclo-hexyl-N-methylamino)-6-methyl-7-anilinofluoran ist.

6. Wärmeempfindliches Aufzeichnungsblatt gemäß einem der Ansprüche 1-5, dadurch gekennzeichnet, daß die Farbbildungsschicht 3 bis 12 Gew.-Teile 4-lsopropoxy-4'-hydroxy-diphenylsulfon der Formel (I), 1 bis 4 Gew.-Teile des Calciumsalzes des Phthalsäuremonobenzylesters und 1-20 Gew.-Teile Füllstoff, bezogen auf 1 Teil des basischen farblosen oder schwachfarbigen chromogenen Farbstoffs und 10 bis 25 Gew.-Teile Bindemittel, bezogen auf den Gesamtfeststoffgehalt, enthält.

7. Wärmeempfindliches Aufzeichnungsblatt gemäß einem der Ansprüche 1-5, dadurch gekennzeichnet, daß die Farbbildungsschicht 3 bis 12 Gew.-Teile 4-Methyl-4'-hydroxydiphenylsulfon der Formel (11), 3 bis 12 Gew.-Teile des Calciumsalzes des Phthalsäuremonobenzylesters und 1-20 Gew.-Teile Füllstoff, bezogen auf 1 Teil des basischen farblosen oder schwachfarbigen chromogenen Farbstoffs und 10 bis 25 Gew.-Teile Bindemittel, bezogen auf den Gesamtfeststoffgehalt, enthält.

## Claims

1. Heat-sensitive registration foil with a colour forming layer which contains a basic colourless or weakly coloured chromogenic dyestuff and as organic colour developing agent 4-isopropoxy-4'-hyd- roxydiphenylsulphone of the following formula (I) and/or 4-methyl-4'-hydroxydiphenylsulphone of the following formula (II) : characterised in that the colour forming layer contains as stabiliser the calcium salt of phthalic acid monobenzyl ester of the formula (III) or on the use of 4-isopropoxy-4'-hydroxydiphenylsulphone as colour developing agent also the zinc salt of the phthalic acid monobenzyl ester of the formula (III) or a mixture of both salts as stabiliser.

2. Heat-sensitive registration foil according to claim 1, characterised in that the proportion of the calcium salt of phthalic acid monobenzyl ester amounts to 10-60 percent by weight taken on the diphenylsulphone compounds of the formula (I) or (11).

3. Heat-sensitive registration foil according to one of claims 1 and 2, characterised in that the said colourless or weakly coloured chromogenic dyestuff is at least one dyestuff from the group of the triphenylmethane, fluorane and azaphthalide series.

4. Heat-sensitive registration foil according to one of claims 1-3, characterised in that the said colourless or weakly coloured chromogenic dye is at least a dyestuff from the group 3-diethylamino-6-methyl-7-anilinofluorane, 3-(N-cyclohexyl-N-methylamino)-6-methyl-7-anilinofluorane, 3-(N-ethyl-N-isoamyl) amino-6-methyl-7-anilinofluorane, and 3-(4-diethylamino-2-ethoxy-phenyl)-3-(1-ethyl-2-methylindole-3-yl)-4-azaphthalide.

5. Heat-sensitive registration foil according to claim 4, characterised in that the colourless or weakly coloured dyestuff is 3-diethylamino-6-methyl-7-anilinofluorane and/or 3-(N-cyclohexyl-N-methylamino)-6-methyl-7-anilinofluorane.

6. Heat-sensitive registration foil according to one of claims 1-5, characterised in that the colour forming layer contains 3 to 12 parts by weight 4-isopropoxy-4'-hydroxydiphenylsulphone of the formula (I), 1 to 4 parts by weight of the calcium salt of phthalic acid monobenzyl ester, and 1 to 20 parts by weight filler taken on 1 part of the ilasic colourless or weakly coloured dyestuff and 10 to 25 parts by weight binder taken on the total solids content.

7. Heat-sensitive registration foil according to one of claims 1-5, characterised in that the colour forming layer contains 3 to 12 parts by weight 4-methyl-4'-hydroxydiphenylsulphone of the formula (II), 3 to 12 parts by weight of the calcium salt of phthalic acid monobenzyl ester, and 1 to 20 parts by weight filler taken on 1 part of the basic colourless or weakly coloured chromogenic dyestuff and 10 to 25 parts by weight binder taken on the total solids content.

## Revendications

1. Feuille thermosensible pour l'enregistrement, à couche de formation de couleur comprenant un colorant chromogène basique incolore ou légèrement coloré et, comme révélateur de couleur organique, du 4-isopropoxy-4'-hydroxydiphénylsulfone de formule (I) ci-dessous et/ou du 4-méthyle-4'-hydroxydiphé- nylsulfone de formule (II) ci-dessous caractérisée en ce que la couche de formation de couleur comprend, comme stabilisateur, le sel de calcium de l'ester monobenzylique de l'acide phtalique de formule (III) ou, en cas d'utilisation de 4-isopropoxy-4'-hydroxydiphénylsulfone comme révélateur de couleur, également le sel de zinc de l'ester monobenzylique de l'acide phtalique de formule (III) ou un mélange de deux sels, comme stabilisateur.

2. Feuille thermosensible pour l'enregistrement suivant la revendication 1, caractérisée en ce que la proportion du sel de calcium de l'ester monobenzylique de l'acide phtalique est de 10 à 60 pour cent en poids, par rapport aux composés de diphénylsulfone de formule (I) ou (II).

3. Feuille thermosensible pour l'enregistrement suivant l'une ou l'autre des revendications 1 et 2, caractérisée en ce que ledit colorant chromogène incolore ou légèrement coloré est au moins un colorant du groupe des triphénylméthanes, fluoranes et azaphtalures.

4. Feuille thermosensible pour l'enregistrement suivant l'une des revendications 1 à 3, caractérisée en ce que ledit colorant chromogène incolore ou légèrement coloré est au moins un colorant du groupement 3-diéthylamino-6-méthyle-7-anilinofluorane, 3-(N-cyclohexyle-N-méthylamino)-6-méthyle-7-anilinofluorane, 3-N-éthyl-N-isoamyle) amino-6-méthyle-7-anilinofluorane, 3-(4-diéthyl-amino-2-éthoxy- phényle) 3-(1-éthyle-2-méthylindole-3-yl)-4-azaphtalure.

5. Feuille thermosensible pour l'enregistrement suivant la revendication 4, caractérisée en ce que le colorant chromogène incolore ou légèrement coloré est 3-diéthylamino-6-méthyle-7-anilinofluorane et/ou 3-(N-cyclohexyle-N-méthylamino)-6-méthyle-7-anilinofluorane.

6. Feuille thermosensible pour l'enregistrement suivant l'une des revendications 1 à 5, caractérisée en ce que la couche de formation de couleur comprend de 3 à 12 parties en poids de 4-isopropoxy-4'-hydroxydiphénylsulfone de formule (I), de 1 à 4 parties en poids du sel de calcium de l'ester monobenzylique de l'acide phtalique de 10 à 20 parties en poids de charge pour une partie du colorant chromogène basique incolore ou légèrement coloré et de 10 à 25 parties en poids de liant pour la teneur totale en solides.-

7. Feuille thermosensible pour l'enregistrement suivant l'une des revendications 1 à 5, caractérisée en ce que la couche de formation de couleur comprend de 3 à 12 parties en poids de 4-méthyle-4'-hydroxydiphénylsulfone de formule (II), de 3 à 12 parties en poids du sel de calcium de l'ester monobenzylique de l'acide phtalique de 10 à 20 parties en poids de charge pour une partie du colorant chromogène basique incolore ou légèrement coloré et de 10 à 25 parties en poids de liant pour la teneur totale en solides.
